# EUROPÄISCHE PATENTSCHRIFT

(11) **EP 1 219 755 B1**
(45) Veröffentlichungstag und Bekanntmachung des Hinweises auf die Patenterteilung: **15.11.2006**
(21) Anmeldenummer: 01130650.3
(22) Anmeldetag: 20.12.2001
(51) Int. Cl.: E04B 1/80, E04B 1/76, C03B 37/075, C03B 37/04, D04H 1/70, D04H 13/00

(54) **Fassadendämmplatte und Verfahren zu ihrer Herstellung**
Insulating board for façades and process for producing the same
Panneau d'isolation de façade et son procédé de fabrication

(30) Priorität: 22.12.2000 DE 10064784
(43) Veröffentlichungstag der Anmeldung: 03.07.2002
(73) Patentinhaber: SAINT-GOBAIN ISOVER G+H AG, 67059 Ludwigshafen (DE)
(72) Erfinder: Becker, Michael, 67059 Ludwigshafen (DE); Keller, Horst, 69259 Wilhelmsfeld (DE); Bihy, Lothar, 67657 Kaiserslautern (DE)
(74) Vertreter: Kuhnen & Wacker

(56) Entgegenhaltungen:
- EP-A- 0 672 803
- WO-A-99/51535
- DD-A- 155 897
- DE-A- 3 519 752
- DE-A- 3 701 592
- US-A- 2 751 962
- US-A- 2 984 312
- US-A- 3 850 601
- US-A- 5 342 424
- US-A- 5 795 639

## Beschreibung

Die Erfindung betrifft ein Verfahren zur Herstellung einer Fassadendämmplatte gemäß dem Oberbegriff des Anspruches 1 und eine Fassadendämmplatte gemäß Anspruch 2.

Mehrschichtige Dämmplatten werden derzeit vor allem als Fassadendämmplatten oder Dachdämmplatten eingesetzt. Bei der Verwendung als Fassadendämmplatten, und hier insbesondere bei vorgehängten, hinterlüfteten Fassaden, werden diese unmittelbar auf die Außenwand eines Bauwerks angebracht. Hierbei erfolgt die Befestigung entweder durch Klebung oder durch Verdübelung, wobei die Dämmplatten zur Wärme- und Schalldämmung dienen. Sofern sie dabei aus Mineralwolle bestehen, sind sie gemäß der DIN 4102 in die Baustoffklasse A als nicht brennbar eingestuft.

Als Witterungsschutz tragen derartige Fassadendämmplatten vielfach ein Glasvlies, wodurch diese in die Baustoffklasse A2 eingestuft werden. Als Bekleidung für die vorgehängte Fassade können dann Elemente aus Flachglas, Keramikplatten und dgl. zur Anwendung kommen.

Beim Einsatz derartiger Dämmplatten spielen neben ihrem Eigengewicht insbesondere die Windsogkräfte eine wesentliche Rolle, welche ein Abheben der Dämmstoffplatten von der Außenwand verursachen können. Üblicherweise werden daher zu deren Fixierung mehrere sogenannte Dämmstoffdübel verwendet. Da jedoch das Mineralwollematerial der Dämmstoffplatten empfindlich für punktuelle Krafteinwirkungen ist, sind hierbei besondere Vorkehrungen zu treffen, damit einerseits ein zuverlässiger Halt der Dämmplatte an der Wand und andererseits weiterhin eine gute Dämmwirkung erzielbar sind. So hat sich gezeigt, daß Mineralwolleplatten mit einer höheren Rohdichte besser geeignet sind, um von den Dämmstoffdübeln zuverlässig gehalten zu werden. Dies ist jedoch nachteilig durch einen höheren Materialeinsatz, welcher Mehrkosten verursacht.

Daher ist man in der Praxis dazu übergegangen, die Dämmplatten mehrschichtig auszubilden, wobei eine Grundschicht mit relativ niedriger Rohdichte für gute Dämmeigenschaften und ein gutes "Anschmiegen" an die Wand auch bei überstehenden Beton- oder Mörtelresten sorgt, und außenseitig hierauf eine Deckschicht mit höherer Rohdichte ausgebildet ist. Eine derartige Dämmplatte ist beispielsweise aus der DE 37 01 592 A1 bekannt. Bei dieser Fassadendämmplatte wird die Deckschicht einer zusätzlichen Komprimierung und eventuell einem zusätzlichen Bindemitteleintrag ausgesetzt, so daß sich eben eine deutlich höhere Rohdichte als in der Grundschicht ergibt, mittels der ein mehr oder minder zuverlässiger Halt der Dämmplatte mittels mehrerer Dämmstoffdübel an der Wand erzielen läßt. Wie zuverlässig sich dieser Aufbau in der Praxis tatsächlich gestaltet, hängt dabei von folgenden Faktoren ab:

Grundsätzlich verbessert sich die Fixierung einer Dämmplatte damit, je mehr Dämmstoffdübel an dieser Platte zum Einsatz kommen. Da das Anbringen dieser Dämmstoffdübel jedoch sehr arbeitsintensiv ist und die Dämmstoffdübel hierbei zudem Wärmebrücken darstellen, ist man in der Praxis bestrebt, hier möglichst wenig Dämmstoffdübel zum Einsatz kommen zu lassen.

Insbesondere tritt bei Windsoglasten das Problem auf, daß die Dämmplatten nur durch die Köpfe der Dämmstoffdübel an der Wand gehalten werden, weshalb sich Bereiche der Dämmplatten, die von den Köpfen der Dämmstoffdübel fern liegen, unter der Sogeinwirkung von der Wand weg biegen können. Dadurch können an den Stoßkanten der einzelnen Dämmplatten zusätzliche Wärmebrücken entstehen. Um dem zu begegnen, ist es wünschenswert, daß die Deckschicht eine relativ große Biegefestigkeit aufweist, so daß die Eigenstabilität der Dämmplatte diesen Sogkräften entgegensteht. Diesen nachteiligen Erscheinungen kann man dadurch entgegenwirken, indem man die Rohdichten in den Deckschichten erhöht, was jedoch zu einer Verteuerung führt. Dennoch muß angestrebt werden, daß man eine ausreichende Biegesteifigkeit der Deckschicht erhält, damit sich diese beim Auftreten von Windsogkräften nicht aufwölbt. Ferner muß eine ausreichende Dübeldurchzugsfestigkeit gewährleistet sein.

Die in der Praxis bislang angewendeten Dämmplatten stellen daher einen Kompromiß dar, bei dem die Grundschicht eine relativ geringe Rohdichte aufweist, um eine hohe Dämmwirkung zu entfalten, und die Deckschicht aufgrund einer zusätzlichen Komprimierung und evtl. eines zusätzlichen Bindemitteleintrags ein hohe Rohdichte aufweist, die zur Dämmwirkung weniger beiträgt, aber relativ teuer ist.

Eine mehrschichtige Platte ist auch aus der US 5,342,424 bekannt. Diese Schrift offenbart ein Verfahren zur Herstellung eines aus Faserschichten bestehenden Produktes, insbesondere für den Einsatz als Filter, das zwei unterschiedliche Lagen bzw. Schichten aufweist, wobei die Fasern der einzelnen Schichten unterschiedliche Durchmesser haben.

Ferner offenbart die EP 0 672 803 A1 eine Fassadendämmplatte sowie ein Herstellungsverfahren hierfür. Bei dieser Dämmplatte wird in einem gemeinsamen Fallschacht zusätzlich zu einer Schicht, die rein aus Mineralfasern und Bindemittel besteht, eine zweite Schicht ausgebildet, die neben Mineralfasern auch andersartige, zusätzliche Fasern enthält, um dadurch die mechanischen Eigenschaften der Dämmplatte zu verbessern.

Zudem offenbart die WO 99/51535 A1 ein im Hinblick auf die Eigenschaften der Oberflächenschicht verbessertes Mineralwolleprodukt (ein so genanntes MMVF-Vlies) unter anderem zur Wärme- und Schalldämmung sowie ein Verfahren zu dessen Herstellung. Hierzu werden mittels zumindest zweier (Kaskaden-)Spinner Fasern gebildet, welche unterschiedliche Eigenschaften aufweisen. Dabei sind die Spinner derart angeordnet, daß das damit gebildete Vlies aus zumindest zwei parallel verlaufenden Zonen besteht, die miteinander verbunden sind. Das Vlies wird dann in einem anschließenden Schritt aufgependelt. Bei dem sich ergebenden Produkt können sich die mittleren Faserdurchmesser in den Zonen voneinander unterscheiden. Alternativ oder ergänzend dazu können sich auch die Faserlänge, der Perlen-Gehalt, die Zugfestigkeit, Dichte und/oder chemische Zusammensetzung der Fasern voneinander unterscheiden.

Es ist daher Aufgabe der vorliegenden Erfindung, ein Verfahren zur Herstellung einer Dämmplatte, insbesondere einer Fassadendämmplatte für vorgehängte, hinterlüftete Fassaden, derart zu verbessern, daß damit vielfältige und in ihren Eigenschaften optimierte Dämmplatten hergestellt werden können. Eine weitere Aufgabe der Erfindung liegt darin, eine Dämmplatte, insbesondere eine Fassadendämmplatte für vorgehängte, hinterlüftete Fasssaden, bereitzustellen, die bei handelsüblichen Abmessungen mit möglichst geringem Materialeinsatz und nur wenigen, insbesondere nur einem Dämmstoffdübel zuverlässig gegen Windsogkräfte und dabei dennoch kostengünstig an der Wand zu befestigen ist.

Gemäß einem ersten Aspekt der Erfindung wird zur Lösung der gestellten Aufgabe ein Verfahren zur Herstellung einer derartigen Dämmplatte bereitgestellt, welches die Merkmale des Anspruches 1 aufweist.

Das erfindungsgemäße Verfahren sieht somit erstmals vor, die Schmelze eines Fasergrundmaterials auf unterschiedlich arbeitende Zerfaserungsstationen zu verteilen und somit stofflich gleiche Primärvliese auszubilden, die Fasern unterschiedliche Medianwerte d₅₀ der Durchmesser aufweisen. Durch das erfindungsgemäße Verfahren lassen sich somit bei relativ geringen verfahrenstechnischen Änderungen gegenüber herkömmlichen Vorgehensweisen sehr vielfältige und in ihren Eigenschaften optimierte Produkte herstellen. Da das Verfahren hierbei auf an sich bewährte, jedoch in dieser Abfolge neu zusammengestellte Schritte stützt, zeichnet es sich durch eine hohe Prozeßsicherheit bei geringem Vorbereitungsaufwand aus.

Gemäß einem weiterem Aspekt der Erfindung wird diese Aufgabe durch eine Dämmplatte mit den Merkmalen des Anspruches 2 gelöst. Diese ist insbesondere dadurch gekennzeichnet, daß Fasern der Mineralwolle in der Deckschicht einen sogenannten Medianwert d₅₀ des Faserdurchmessers aufweisen, der um 50 bis 100 % größer als derjenige der Fasern der Grundschicht ist.

Hierbei verwendet man einen Medianwert d₅₀ bei einer Verteilungsfunktion, bei der besonders unsymmetrische Verteilungskurven - was bei Mineralfasern der Fall ist - vorliegen. Bei diesen Verteilungskurven gibt man bekanntlich den sogenannten Zentralwert oder Medianwert an. Er ist dabei diejenige Maximalgröße d₅₀, die von der Hälfte des Faserkollektivs unterschritten wird. Er ist also derjenige Wert vom mittleren Durchmesser d, für den die Summenkurve 50 % erreicht.

Bei dem vorgenannten Medianwertunterschied von > 50 % wurde erfindungsgemäß vorteilhaft erkannt, daß die Eigenstabilität der Dämmplatte auch mit einer kostengünstigeren Lösung statt einer Rohdichteerhöhung, nämlich die Schichten mit einem unterschiedlichen mittleren Faserdurchmesser auszugestalten, deutlich erhöht werden kann.

Dies läßt sich offensichtlich darauf zurückführen, daß durch den größeren mittleren Durchmesser der Fasern in der Deckschicht deutlich verbesserte Festigkeitseigenschaften erzielbar sind, und zwar erhält man ein verstärktes, dreidimensionales Stützgerüst, welches dem Dübeldurchzug entgegen wirkt. Gleichzeitig verbessert sich auch die Biegefestigkeit der Deckschicht um ein wesentliches Maß, so daß die Gefahr eines Aufbiegens der Randbereiche der Dämmplatte deutlich verringert ist.

Die erfindungsgemäße Dämmplatte kommt daher mit einer wesentlich geringeren Anzahl an Dämmstoffdübeln aus, wobei bei handelsüblichen Abmessungen von beispielsweise 1.250 mm x 600 mm ein einziger Dämmstoffdübel in der Regel ausreicht, um die Dämmplatte zuverlässig zu befestigen. Dadurch reduzieren sich die Kosten und der Montageaufwand wesentlich. Gleichzeitig verringert sich auch die Anzahl der Wärmebrücken durch die Verringerung der Dämmstoffdübel, wodurch sich auch die Dämmeigenschaft insgesamt deutlich verbessert.

Hierbei hat sich erfindungsgemäß ferner gezeigt, daß dieser Effekt bereits merklich auftritt, wenn der Medianwert d₅₀ der Durchmesser der Fasern in der Deckschicht wenigstens 50 % größer ist als derjenige der Fasern der Mineralwolle in der Grundschicht.

Von weiterem Vorteil ist hierbei, daß die Mineralwolle in der Grundschicht somit einen relativ geringen Beitrag zur Eigenstabilität der Dämmplatte leisten muß, weshalb sie hinsichtlich der Dämmeigenschaften optimiert werden kann. Gleichzeitig läßt sich die Mineralwolle der Grundschicht ausreichend elastisch ausgestalten, damit auch von der Wand überstehende Beton- oder Mörtelreste ausgeglichen werden können und die Hauptfläche der Dämmplatte dennoch direkt mit der Wandfläche in Anlage kommt.

Da die Grund- und die Deckschicht stofflich gleich sind, ergibt sich zudem ein Produkt, in welchem keine unterschiedlichen Materialien miteinander kombiniert sind. Dies reduziert den Herstellungsaufwand und erleichtert zudem eine evtl. Wiederverwertung bzw. Entsorgung. Schließlich ergeben sich dadurch auch keine unterschiedlichen Ausdehnungskoeffizienten, welche zu einer Durchbiegung einer Mehrschichtplatte führen können.

Vorteilhafte Weiterbildungen der erfindungsgemäßen Dämmplatte ergeben sich aus den Merkmalen der Unteransprüche 3 bis 8.

So haben sich besonders vorteilhafte Eigenschaften der Dämmplatte gezeigt, wenn der Medianwert d₅₀ der Durchmesser der Fasern der Deckschicht zwischen 6 und 13 µm ist, während der Medianwert d₅₀ der Durchmesser der Fasern der Grundschicht zwischen 3 und 6 µm liegt. In diesen Bereichen lassen sich einerseits für die Grundschicht besonders gute Dämmeigenschaften und andererseits eine besonderes gute Festigkeit für die Deckschicht erzielen. Dabei hat sich ein Medianwert d₅₀ der Durchmesser der Fasern der Deckschicht zwischen 7 und 10 µm und insbesondere bei etwa 8 µm als besonders vorteilhaft erwiesen. Hinsichtlich des Medianwerts d₅₀ der Durchmesser der Fasern der Grundschicht haben sich in der Praxis Werte zwischen 4 und 5 µm und insbesondere bei etwa 4 µm bewährt.

Eine weitere Verbesserung der Eigenstabilität der Deckschicht läßt sich zudem erzielen, wenn diese einen höheren Bindemittelgehalt im Vergleich zur Grundschicht aufweist. Dabei kann das Verhältnis des Bindemittelgehalts der Deckschicht zum Bindemittelgehalt der Grundschicht in einem Bereich zwischen 1,1:1 und 3:1 liegen, wodurch sich die erfindungsgemäße Dämmplatte weiter hinsichtlich der an sich einander entgegenstehenden Eigenschaften der Festigkeit und der Dämmfähigkeit verbessern läßt.

Insbesondere ist es dabei möglich, daß der Bindemittelgehalt in der Deckschicht zwischen 2,2% und 6% und vorzugsweise bei ca. 4% liegt, und daß der Bindemittelgehalt in der Grundschicht zwischen 2% und 5,5% und vorzugsweise bei ca. 3,5% liegt. Die so hergestellte Dämmplatte hat sich durch eine besonders gute Optimierung ihrer Eigenschaften ausgezeichnet.

Eine weitere Verbesserung der Eigenschaften der erfindungsgemäßen Dämmplatte läßt sich erreichen, wenn auch das Rohdichteverhältnis zwischen der Deckschicht und der Grundschicht gezielt eingestellt wird. So kann das Verhältnis der Rohdichte der Deckschicht zur Rohdichte der Grundschicht in einem Bereich zwischen 1,25:1 und 5:1 sowie vorzugsweise bei 1,5:1 liegen, wodurch die Eigenstabilität bzw. Festigkeit der Deckschicht nochmals gesteigert werden kann.

Insbesondere ist es hierbei möglich, daß die Rohdichte der Deckschicht zwischen 40 und 100 kg/m³ und vorzugsweise bei ca. 60 kg/m³ liegt, und daß die Rohdichte der Grundschicht zwischen 20 und 80 kg/m³ und vorzugsweise bei ca. 40 kg/m³ liegt. In diesen Rohdichtebereichen haben sich in der Praxis besonders vorteilhafte Eigenschaften der Dämmplatte sowohl hinsichtlich der guten Dübeldurchzugsfestigkeit und Biegefestigkeit als auch der Dämmeigenschaften gezeigt.

Darüber hinaus kann die Deckschicht auch vorverdichtet sein, wodurch sich deren Eigenstabilität weiter erhöht.

Die Erfindung wird nachfolgend in Ausführungsbeispielen anhand der Figuren der Zeichnung näher erläutert. Es zeigt:
- Fig. 1: eine perspektivische Ansicht eines Ausschnitts einer vorgehängten, hinterlüfteten Fassade, welche durch mehrere erfindungsgemäße Dämmplatten gebildet ist; und
- Fig. 2: einen Vertikalschnitt durch die Anordnung gemäß Fig. 1.

Gemäß der Darstellung in den Figuren ist eine Mehrzahl von aneinander dichtgestoßenen Dämmplatten 1 jeweils mittels einem Dämmstoffdübel 2 an einer Wand 3 befestigt. Ergänzend kann jede Dämmplatte 1 auch noch mit der Wand 3 verklebt sein. Die Dämmplatten 1 liegen hierbei in üblichen Abmessungen von beispielsweise 1.250 mm x 600 mm und einer Dicke von 60 mm, 80 mm, 100 mm oder 120 mm vor.

Auf der Außenseite der Fassade ist zudem eine Mehrzahl an Bekleidungselementen 4 angeordnet, welche in bekannter Weise mittels Anker 5 durch die Dämmplatten 1 hindurch in der Wand verankert sind. Zwischen den Dämmplatten 1 und den Bekleidungselementen 4 liegt dabei ein Hinterlüftungsspalt vor. Auf der Innenseite der Wand 3 ist ferner eine Innenputzlage 6 angeordnet.

Wie insbesondere anhand der gestrichelten Linie in Fig. 2 erkennbar ist, weisen die Dämmplatten 1 jeweils eine Grundschicht 11 und eine Deckschicht 12 auf. Ferner durchgreift der Dämmstoffdübel 2 die Dämmplatte 1 und verankert diese an der Wand 3, wobei ein Kopf 21 des an sich herkömmlichen Dämmstoffdübels 2 an der Außenseite der Dämmplatte 1 zu liegen kommt.

Dabei wirkt der Kopf 21 mit der Deckschicht 12 zusammen, die eine größere Dübeldurchzugsfestigkeit als die Grundschicht 11 aufweist. Im vorliegenden Beispiel weist die Deckschicht 12 Fasern mit einem Medianwert d₅₀ der Durchmesser von etwa 8 µm, einen Bindemittelgehalt von 4 % und eine Rohdichte von 60 kg/m³ auf. Die Grundschicht 11 weist Fasern mit einem Medianwert d₅₀ der Durchmesser von etwa 4 µm, einen Bindemittelgehalt von 3,5% und eine Rohdichte von 40 kg/m³ auf.

Die Grundschicht 11 zeigt daher gutes Dämmverhalten, während die Deckschicht 12 eine ausreichende Eigenfestigkeit aufweist, damit ein Ausreißen am Ort des Dübelkopfes 21 bei den zu erwartenden Windsogkräften F_{SOG} zuverlässig vermieden wird. Wie insbesondere aus Fig. 2 ferner erkennbar ist, wirken derartige Sogkräfte auf die gesamte Fläche der Dämmplatte 1. Aufgrund der gewählten Kenndaten für die Deckschicht 12 kann jedoch eine Durchbiegung in den Randbereichen der Dämmplatten 1 unter der Einwirkung der Sogkräfte F_{SOG} zuverlässig vermieden werden.

Für andere Anwendungsbeispiele lassen sich diese Kennwerte variieren. Ausgehend von der erfindungsgemäß vorgesehenen unterschiedlichen Gestaltung des Medianwerts des Faserdurchmessers der Deck- bzw. Grundschicht ist für den Fachmann zusätzlich eine Einstellmöglichkeit der Produktkennwerte der Dämmplatte 1 über den Bindemittelgehalt der Schichten bzw. die jeweilige Rohdichte möglich.

Zur Herstellung der Dämmplatte 1 werden zwei unterschiedliche Zerfaserungseinrichtungen von einer Schmelzwanne mit stofflich gleichem Grundmaterial für die Mineralwolle, d.h. mit der gleichen Glaszusammensetzung beaufschlagt. Dabei erzeugt eine Zerfaserungseinrichtung Fasern für die Deckschicht, die eine größere Dicke, d.h. einen größeren Medianwert d₅₀ der Durchmesser aufweisen, als die durch die andere Zerfaserungseinrichtung für die Grundschicht erzeugten Fasern. Ferner werden den Fasern in der Zerfaserungseinrichtung für die Deckschicht im Fallschacht mehr Bindemittel beigegeben, als dies bei den Fasern in der Zerfaserungseinrichtung für die Grundschicht der Fall ist.

Die Zerfaserungseinrichtung für die Deckschicht liefert ein mit unausgehärtetem Bindemittel versehenes Primärvlies für die Deckschicht, welches in einem anschließenden Vorverdichtungsschritt komprimiert wird.

Danach wird das vorverdichtete Primärvlies für die Deckschicht mit dem die andere Zerfaserungseinrichtung verlassenden Primärvlies für die Grundschicht zusammengeführt. Die beiden Primärvliese werden dann durch einen als Aushärteeinrichtung dienenden Tunnelofen zur Aushärtung des Bindemittels geführt. Mit diesem Schritt werden auch gleichzeitig die beiden Primärvliese miteinander verbunden.

Das so ausgebildete, mehrschichtige Dämmelement wird anschließend in einer hier nicht dargestellten Trenneinrichtung üblicher Bauart mittels Quer- und/oder Längsschnitten zu Dämmplatten 1 mit vorbestimmten Abmessungen weiter verarbeitet.

Zur Einstellung der entsprechend dem jeweiligen Anwendungsfall gewünschten Kennwerte der Dämmplatte 1, können die Zerfaserungsstationen für die einzelnen Primärvliese so gewählt werden, daß ein gewünschtes Verhältnis des Medianwerts d₅₀ der Durchmesser der Fasern der Deckschicht zum Medianwert d₅₀ der Durchmesser der Fasern der Grundschicht bereitstellbar ist. Ferner läßt sich auch die Zugabe an Bindemittel im Fallschacht variieren. Über das Maß der Vorkomprimierung des Primärvlieses für die Deckschicht und evtl. auch einer Vorkomprimierung des Primärvlieses für die Grundschicht kann zudem auf das erzielte Rohdichteverhältnis zwischen der Deck- und der Grundschicht Einfluß genommen werden.

Da die einzelnen Fasern der Deckschicht bereits durch ihre größeren Abmessungen verbesserte Zug- und Druckfestigkeitseigenschaften gegenüber den Fasern der Grundschicht aufweisen, ist es auch möglich, beide Schichten mit der gleichen Rohdichte auszugestalten. Die Verbesserung der Eigenschaften der Dämmplatte bezüglich der Dübeldurchzugsfestigkeit wird dann alleine durch die stabileren Fasern in der Deckschicht erreicht.

## Patentansprüche

1. Verfahren zur Herstellung einer Dämmplatte (1), mit den Schritten:
Schmelzen von Fasergrundmaterial in einer Schmelzwanne (101),
Aufteilen der Schmelze in wenigstens zwei Schmelzstränge,
Zuführen eines Schmelzstranges zu einer ersten Zerfaserungsstation (103) für eine Grundschicht (11) der Dämmplatte (1), Zerfasern der Schmelze und Herstellen eines mit unausgehärtetem Bindemittel versehenen Primärvlieses für die Grundschicht (11) mit Fasern, deren Durchmesser einen vorbestimmten ersten Medianwert d₅₀ haben,
Zuführen eines anderen Schmelzstranges zu einer zweiten Zerfaserungsstation (102) für eine Deckschicht (12) der Dämmplatte (1), Zerfasern der Schmelze und Herstellen eines mit unausgehärtetem Bindemittel versehenen Primärvlieses für die Deckschicht (12) mit Fasern, deren Durchmesser einen vorbestimmten zweiten Medianwert d₅₀ haben, der um 50 bis 100 % größer als der erste Medianwert des Faserdurchmessers der Grundschicht (11) ist,
Zusammenführen der Primärvliese der Grund- und Deckschicht,
Aushärten des Bindemittels unter Ausbildung eines mehrschichtigen Dämmelements, und
Abtrennen von Dämmplatten (1) vom Dämmelement.

2. Dämmplatte (1), insbesondere für vorgehängte, hinterlüftete Fassaden, herstellbar durch das Verfahren nach Anspruch 1, mit einer Grundschicht (11) und einer Deckschicht (12), die jeweils aus stofflich gleichen, gebundenen Mineralfasern gebildet sind, wobei die Deckschicht (12) eine größere Festigkeit, insbesondere Dübeldurchzugsfestigkeit als die Grundschicht (11) aufweist, wobei Fasern der Mineralwolle in der Deckschicht (12) gegenüber den Fasern der Grundschicht (11) unterschiedliche Dicken aufweisen, und zwar derart, daß der Medianwert d₅₀ der Faserdurchmesser der Fasern der Deckschicht (12) um 50 bis 100 % größer als derjenige der Fasern der Grundschicht (11) ist, wodurch in der Deckschicht (12) ein verstärktes dreidimensionales Stützgerüst zur Erhöhung der Dübeldurchzugsfestigkeit gebildet ist.

3. Dämmplatte nach Anspruch 2, **dadurch gekennzeichnet,**
**daß** der Medianwert d₅₀ der Durchmesser der Fasern der Deckschicht (12) zwischen 6 und 13 µm, vorzugsweise zwischen 7 und 10 µm, sowie insbesondere bei etwa 8 µm liegt, und
**daß** der Medianwert d₅₀ der Durchmesser der Fasern der Grundschicht (11) zwischen 3 und 6 µm, vorzugsweise zwischen 4 und 5 µm, sowie insbesondere bei etwa 4 µm liegt.

4. Dämmplatte nach Anspruch 2 oder 3, **dadurch gekennzeichnet, daß** die Deckschicht (12) und die Grundschicht (11) einen unterschiedlichen Bindemittelgehalt aufweisen, wobei das Verhältnis der Bindemittelgehalte der Deckschicht (12) zur Grundschicht (11) in einem Bereich zwischen 1,1:1 und 3:1 liegt.

5. Dämmplatte nach Anspruch 4, **dadurch gekennzeichnet,**
**daß** der Bindemittelgehalt in der Deckschicht (12) zwischen 2,2 % und 6 % und vorzugsweise bei ca. 4 % liegt, und
**daß** der Bindemittelgehalt in der Grundschicht (11) zwischen 2 % und 5,5 % und vorzugsweise bei ca. 3,5 % liegt.

6. Dämmplatte nach einem der Ansprüche 2 bis 5, **dadurch gekennzeichnet, daß** die Deckschicht (12) und die Grundschicht (11) eine unterschiedliche Rohdichte aufweisen, wobei das Verhältnis der Rohdichte der Deckschicht (12) zur Rohdichte der Grundschicht (11) in einem Bereich zwischen 1,25:1 und 5:1 sowie vorzugsweise bei 1,5:1 liegt.

7. Dämmplatte nach Anspruch 6, **dadurch gekennzeichnet,**
**daß** die Rohdichte der Deckschicht (12) zwischen 40 und 100 kg/m³ und vorzugsweise bei ca. 60 kg/m³ liegt, und
**daß** die Rohdichte der Grundschicht (11) zwischen 20 und 80 kg/m³ und vorzugsweise bei ca. 40 kg/m³ liegt.

8. Dämmplatte nach einem der Ansprüche 2 bis 7, **dadurch gekennzeichnet, daß** die Deckschicht (12) vorverdichtet ist.

## Claims

1. Method for manufacturing an insulating board (1), comprising the steps:
- melting fibrous base material in a melting tank (101),
- dividing the melt into at least two melt strands,
- supplying one melt strand to a first shredding station (103) for a base layer (11) of the insulating board (1), shredding the melt and producing a primary web, provided with uncured binding agent, for the base layer (11) with fibres, the diameters of which have a predetermined first median value d₅₀,
- supplying another melt strand to a second shredding station (102) for a cover layer (12) of the insulating board (1), shredding the melt and producing a primary web, provided with uncured binding agent, for the cover layer (12) with fibres, the diameters of which have a predetermined second median value d₅₀ which is greater by 50 to 100% than the first median value of the fibre diameter of the base layer (11),
- bringing together the primary webs of the base and cover layers,
- curing the binding agent forming a multilayer insulating element, and
- separating insulating boards (1) from the insulating element.

2. Insulating board (1), especially for curtain-type, rear-ventilated façades, which can be produced by the method according to claim 1, comprising a base layer (11) and a cover layer (12) which are each formed from physically identical bonded mineral fibres, the cover layer (12) having a greater strength, especially pin-insertion strength, than the base layer (11), fibres of the mineral wool in the cover layer (12) having different thicknesses from the fibres of the base layer (11), specifically in such a way that the median value d₅₀ of the fibre diameters of the fibres of the cover layer (12) is greater by 50 to 100% than that of the fibres of the base layer (11), as a result of which a reinforced three-dimensional support structure is formed to increase the pin-insertion strength.

3. Insulating board according to claim 2, **characterised in that** the median value d₅₀ of the diameters of the fibres of the cover layer (12) is between 6 and 13 µm, preferably between 7 and 10 µm and especially roughly 8 µm, and
**in that** the median value d₅₀ of the diameters of the fibres of the base layer (11) is between 3 and 6 µm, preferably between 4 and 5 µm and especially roughly 4 µm.

4. Insulating board according to claim 2 or 3, **characterised in that** the cover layer (12) and the base layer (11) have differing binding agent contents, the ratio of the binding agent content of the cover layer (12) to that of the base layer (11) being in a range between 1.1:1 and 3:1.

5. Insulating board according to claim 4, **characterised in that** the binding agent content in the cover layer (12) is between 2.2% and 6% and preferably approx. 4%, and
**in that** the binding agent content in the base layer (11) is between 2% and 5.5% and preferably approx. 3.5%.

6. Insulating board according to one of claims 2 to 5, **characterised in that** the cover layer (12) and the base layer (11) have a differing bulk density, the ratio of the bulk density of the cover layer (12) to the bulk density of the base layer (11) being in a range between 1.25:1 and 5:1 and preferably about 1.5:1.

7. Insulating board according to claim 6, **characterised in that** the bulk density of the cover layer (12) is between 40 and 100 kg/m³ and preferably approx. 60 kg/m³, and
**in that** the bulk density of the base layer (11) is between 20 and 80 kg/m³ and preferably approx. 40 kg/m³.

8. Insulating board according to one of claims 2 to 7, **characterised in that** the cover layer (12) is precompressed.

## Revendications

1. Procédé de fabrication d'un panneau d'isolation (1), comprenant les étapes :
de fusion du matériau de base fibreux dans un bassin de fusion (101),
de répartition de la masse fondue dans au moins deux voies de fusion,
d'amenée d'une voie de fusion à un premier poste de défibrage (103) pour une couche de base (11) du panneau d'isolation (1), de défibrage de la masse fondue et de fabrication d'un matelas primaire pourvu d'un agent de liaison non durci pour la couche de base (11) avec des fibres dont les diamètres présentent une première valeur médiane prédéfinie d₅₀,
d'amenée d'une autre voie de fusion à un second poste de défibrage (102) pour une couche de recouvrement (12) du panneau d'isolation (1), de défibrage de la masse fondue et de fabrication d'un matelas primaire pourvu d'un agent de liaison non durci pour la couche de recouvrement (12) avec des fibres dont les diamètres présentent une seconde valeur médiane prédéfinie d₅₀ qui est de 50 à 100% supérieure à la première valeur médiane du diamètre de fibre de la couche de base (11), et
de réunion des matelas primaires des couches de base et de recouvrement,
de durcissement de l'agent de liaison en formant un élément isolant multicouches, et
de séparation des panneaux d'isolation (1) depuis l'élément isolant.

2. Panneau d'isolation (1), notamment pour façades présuspendues, ventilées à la face arrière, pouvant être fabriqué par le procédé selon la revendication 1, comprenant une couche de base (11) et une couche de recouvrement (12), qui sont formées respectivement de fibres minérales liées en matière identique, la couche de recouvrement (12) présentant une résistance, notamment une résistance à la traction des chevilles, supérieure à celle de la couche de base (11), les fibres de la laine minérale dans la couche de recouvrement (12) présentant par rapport aux fibres de la couche de base (11) différentes épaisseurs, et ce de telle sorte que la valeur médiane d₅₀ des diamètres des fibres de la couche de recouvrement (12) soit supérieure de 50 à 100% à celle des fibres de la couche de base (11), une ossature d'appui tridimensionnelle renforcée destinée à augmenter la résistance à la traction des chevilles étant formée dans la couche de recouvrement (12).

3. Panneau d'isolation selon la revendication 2, **caractérisé en ce que**
la valeur médiane d₅₀ des diamètres des fibres de la couche de recouvrement (12) est comprise entre 6 et 13 µm, de préférence entre 7 et 10 µm, et est notamment d'approximativement 8 µm, et
**en ce que** la valeur médiane d₅₀ des diamètres des fibres de la couche de base (11) se situe entre 3 et 6 µm, de préférence entre 4 et 5 µm, et est notamment d'approximativement 4 µm.

4. Panneau d'isolation selon la revendication 2 ou 3, **caractérisé en ce que** la couche de recouvrement (12) et la couche de base (11) possèdent une teneur en agent de liaison différente, le rapport des teneurs en liant de la couche de recouvrement (12) sur la couche de base (11) se situant dans une plage comprise entre 1,1:1 et 3:1.

5. Panneau d'isolation selon la revendication 4, **caractérisé en ce que**
la teneur en agent de liaison dans la couche de recouvrement (12) est comprise entre 2,2% et 6% et est de préférence d'approximativement 4%, et
**en ce que** la teneur en agent de liaison dans la couche de base (11) est comprise entre 2% et 5,5% et est de préférence d'approximativement 3,5%.

6. Panneau d'isolation selon l'une quelconque des revendications 2 à 5, **caractérisé en ce que** la couche de recouvrement (12) et la couche de base (11) présentent une densité apparente différente, le rapport de la densité apparente de la couche de recouvrement (12) sur la densité apparente de la couche de base (11) étant situé dans une plage comprise entre 1,25:1 et 5:1 et étant de préférence d'approximativement 1,5:1.

7. Panneau d'isolation selon la revendication 6, **caractérisé en ce que**
la densité apparente de la couche de recouvrement (12) est comprise entre 40 et 100 kg/m³ et est de préférence d'approximativement 60 kg/m³, et
**en ce que** la densité apparente de la couche de base (11) est comprise entre 20 et 80 kg/m³ et est de préférence d'approximativement 40 kg/m³.

8. Panneau d'isolation selon l'une quelconque des revendications 2 à 7, **caractérisé en ce que** la couche de recouvrement (12) est précomprimée.
